# EUROPÄISCHE PATENTSCHRIFT

(11) **EP 2 531 652 B1**
(45) Veröffentlichungstag und Bekanntmachung des Hinweises auf die Patenterteilung: **25.11.2015**
(21) Anmeldenummer: 11703592.3
(22) Anmeldetag: 02.02.2011
(51) Int. Cl.: E01B 1/00, E01B 2/00

(54) **GLEISBETTMATTE FÜR EINEN EISENBAHNOBERBAU**
TRACK BED MAT FOR A RAILWAY SUPERSTRUCTURE
TAPIS SOUS BALLAST DESTINÉ À UNE SUPERSTRUCTURE FERROVIAIRE

(30) Priorität: 02.02.2010 DE 202010001748 U
(43) Veröffentlichungstag der Anmeldung: 12.12.2012
(73) Patentinhaber: Edilon Sedra GmbH, 65203 Wiesbaden (DE)
(72) Erfinder: GRÜTZE, Gerd, 01468 Moritzburg (DE); SCHWIND, Hubert, Christoph, 67550 Worms (DE); RENNER, Christian, 74821 Mosbach (DE); GOLDHAUSEN, Tino, 74885 Hochhausen (DE)
(74) Vertreter: Wablat Lange Karthaus
(86) Internationale Anmeldenummer: PCT/EP2011/000463
(87) Internationale Veröffentlichungsnummer: WO 2011/095325

(56) Entgegenhaltungen:
- EP-A1- 2 014 831
- EP-A2- 1 251 204
- DE-A1- 19 706 708
- FR-A1- 2 353 757
- JP-A- 54 153 407

## Beschreibung

### Gebiet der Erfindung

Die Erfindung bezieht sich auf einen Eisenbahnoberbau umfassend: ein Gleistragsystem, auf diesem montierte Schienen und eine federnde Gleisbettmatte als fortlaufende Unterlage des Gleistragsystems, wobei die federnde Gleisbettmatte aus mit Polyurethan gebundenem Gummimaterial oder aus Polyurethan besteht.

### Hintergrund der Erfindung

Ein derartiger Eisenbahnoberbau ist aus EP-A-2 014 831 A1 bekannt. Dieser umfasst ein Gleistragsystem, auf diesem montierte Schienen und eine federnde Gleisbettmatte als fortlaufende Unterlage des Gleisbettsystems, wobei die federnde Gleisbettmatte aus mit Polyurethan gebundenem Gummimaterial besteht. Nachteilig hierbei ist das unbestimmte Federungsverhalten der federnden Gleisbettmatte.

Ein weiterer Eisenbahnoberbau ist aus EP 0 922 808 A2 bekannt. Als Unterlage wird eine zweischichtige, federnde Matte verwendet, deren obere Schicht aus mit Polyurethan gebundenem Gummigranulat und deren untere Schicht aus einer Steinwolleplatte besteht. Aufgabe dieser federnden Matte ist unter anderem, die Erzeugung und Ausbreitung von niederfrequentem Schall zu behindern. Zusammen mit der federnden Matte bildet der Eisenbahnoberbau ein Masse-Feder-System, das bei richtiger Abstimmung der Feder zu einer wirksamen schalldämmenden Lagerung der Gleise und damit auch der Schienen führt.

Eine weitere schalldämmende Lagerung von Gleisen ist aus DE 199 52 803 A1 bekannt. Dort wird die Feder des Masse-Feder-Systems aus einer sogenannten Entropie-elastischen Matte aus Polyurethan oder Natur- oder Synthese-Kautschuk mit einer Dicke zwischen 15 mm und 40 mm gebildet.

Eine Schottertrageschicht auf tiefliegender Elastomerschicht, die zwischen Oberbau und Untergrund liegt, ist aus DE 10 2006 013 851 A1 bekannt und dient der Vermischung von Erschütterungen an Gleisanlagen.

Matten aus Polyurethan oder aus Kautschuk können fertigungstechnisch auf passende Federkonstante bzw. Elastizitätsmodul eingestellt werden, um bei einem Eisenbahnoberbau ein Masse-Feder-System mit einer niedrigen Abstimmungsfrequenz unterhalb von 100 Hz zu erzeugen, jedoch ist die Herstellung derartiger Matten ziemlich teuer.

### Allgemeine Beschreibung der Erfindung

Der Erfindung liegt von daher die Aufgabe zugrunde, einen Eisenbahnoberbau mit einer federnden Gleisbettmatte bereitzustellen und deren Federeigenschaften der einer Gleisbettmatte aus mit Polyurethan gebundenem Gummimaterial anzupassen.

Die Lösung dieser Aufgabe ergibt sich aus der Kombination der Merkmale der unabhängigen Ansprüche.

Das Ausgangsmaterial zur Herstellung der federnden Matten kann preisgünstig beschafft werden, und auch die Herstellung von gelochten Matten oder Platten ist nicht teuer. Während eine Vollmaterial-Matte oder -Platte aus mit Polyurethan gebundenem Gummi-Recyclingmaterial tendenziell eine zu geringe Nachgiebigkeit zeigt, was nicht den gewünschten Federeigenschaften entspricht, wenn die notwendige Tragfähigkeit mit ins Kalkül gezogen wird, wird durch die Lochungen eine federnde Nachgiebigkeit der gelochten Matte oder Platte geschaffen, die der gewünschten Federeigenschaft entspricht, während gleichzeitig die notwendige Tragfähigkeit erreicht wird. Dies wird dadurch möglich, dass sich lochnahes Material der Matte bei dynamischer Belastung in den Raum der Lochungen hinein verdrängen lässt, wobei jedoch bei dynamischer Entlastung das in den Lochraum verdrängte Material wieder in seine Ursprungsstellung federnd zurückkehrt. Die Matte zeigt so insgesamt das Verhalten einer weichen Feder, während die Tragfähigkeit der Matte den Belastungen des Fahrbetriebs auf den Gleisen standhält.

Für die Herstellung der gelochten Matten ist ein Bereich der Durchmesser von 5 bis 30 mm gewählt.

Das Federungsverhalten der gelochten Matte oder Platte kann mit dem sogenannten Bettungsmodul beschrieben werden. Der statische Bettungsmodul (für statische Belastungen) sollte im Bereich von 0,005 bis 0,08 N/mm² und der dynamische Bettungsmodul im Bereich von 0,02 bis 0,1 N/mm² liegen. Ein hervorragend guter Wert des statischen Bettungsmoduls ist 0,014 N/mm² und des dynamischen Bettungsmoduls 0,04 N/mm² bei 23 mm Materialdicke. Bei einer Spannung σ von 0,025 N/mm² senkt sich die Matte etwa 1,7 mm ein. (Im Vergleich: Eine Lagerungsplatte von 65 Shore A senkt sich bei der gleichen Belastung nur 0,2 mm ein.) Vorzugsweise genügt es, wenn die maximal zulässige Druckspannung der Gleisbettmatte kleiner als 2 N/mm² ist.

Zur Erzielung des niedrigen Bettungsmoduls ist es günstig, wenn das Gummi-Recyclingmaterial faseriges Material enthält, wie es beim Zerkleinern von Altreifen anfällt. Die so gewonnenen Gummifasern können in einem Längenbereich von 1 bis 20 mm zugegen sein und einen Anteil zwischen 20 und 90 % an Mattenmaterial ausmachen. Gummigranulate in einer Körnung zwischen 1 und 5 mm können einen Anteil im Bereich bis zu 60 % an dem Mattenmaterial ausmachen.

Eine nicht erfindungsgemäße Gleisbettmatte kann aus Polyurethan einer Spezifikation wie folgt bestehen :
Zugfestigkeit: > 0,4 MPa
Bruchfestigkeit: > 200%
Statisches Druckmodul: 0,06 bis 0,42 MPa
Dynamisches Druckmodul: 0,21 bis 0,51 MPa
Reißfestigkeit: > 10N/cm
wobei die Gleisbettmatte quer zur Mattenebene Lochungen aufweist, die über die Mattenoberfläche verteilt angebracht sind, und eine solche Dicke aufweist, dass ein Federungsverhalten mit einem statischen Bettungsmodul im Bereich von 0,005 bis 0,08 N/mm² und mit einem dynamischen Bettungsmodul im Bereich von 0,02 bis 0,1 N/mm² für die Matte als solche erzielt wird.

### Kurzbeschreibung der Figuren

Ausführungsbeispiele der Erfindung werden anhand der nachfolgenden Figuren beschrieben. Dabei zeigen:
- Fig. 1: einen Querschnitt durch einen Eisenbahnoberbau,
- Fig. 2: einen Querschnitt durch eine Fahrbahn mit Straßenbahnschiene und
- Fig. 3: eine gelochte Gleisbettmatte.

### Detaillierte Beschreibung der Erfindung

Der in Fig. 1 dargestellte Eisenbahnoberbau bildet ein Gleis mit zwei Schienen 1, mit Betonschwellen 9 und einer Schotterschicht 6. Unterhalb der Schotterschicht 6 kann sich eine Folie oder ein Gewebe 7 erstrecken, wie es bekannt ist. Der Eisenbahnoberbau wird zum Untergrund 8 hin durch eine Gleisbettmatte 10 abgeschlossen, die sich in Länge und Breite unter der gesamten Schotterschicht 6 erstreckt und aus mit Polyurethan gebundenem Gummi-Recyclingmaterial besteht, wie nachfolgend im Einzelnen beschrieben wird.

Die Gleisbettmatte 10 wird aus einzelnen Platten von z. B. 2000 x 1000 mm Abmessung, gegebenenfalls unter Verschnitt, zusammengesetzt. Um eine gleichmäßige Einbettung zu erzielen, wird die Gleisbettmatte bevorzugt in zwei Lagen mit sich nicht überschneidenden Stößen angewendet. Die Dicke eines Schotterbetts beträgt 300 bis 390 mm in Abhängigkeit von der Entwurfsgeschwindigkeit und kann in zwei Schichten unterteilt werden, mit der einen Lage der Gleisbettmatte als Zwischenlage und der anderen Lage als Unterlager des Schotterbettes. Die elastische Nachgiebigkeit der beiden Lagen ist so bemessen, dass sich die gewünschte Einbettung ergibt. Hierzu werden die Plattendicke und die Plattendichte unter Berücksichtigung des Volumenanteils der Lochungen 11 für die jeweiligen Anwendungsbereiche passend gewählt.

Die in Fig. 2 dargestellte Fahrbahn ist schichtweise aufgebaut und enthält Straßenbahnschienen 1, die bei zwischengefügten Kammerfüllelementen 2 in eine Pflasterschicht als Fahrbahndecke 3 einbezogen ist. Die Schienen 1 sind auf einer Betonplatte 5 befestigt, die eine Dicke zwischen 200 und 400 mm aufweisen kann. Zwischen Schienenfuß und Betonplatte 5 ist eine elastische Lagerungsplatte 4 gefügt, um die Schallerzeugung beim Befahren der Straßenbahnschiene zu vermindern.

Die Gleisbettmatte 10 ist in Fig. 3 näher dargestellt und weist eine Plattendicke im Bereich von 10 bis 50 mm auf. Die Abmessungen richten sich nach der Anwendung und kann Platten mit Längen von 1000 bis 2000 mm und Breiten von 500 bis 1000 mm umfassen. In dem Plattenkörper quer zur Plattenebene sind regelmäßig Lochungen 11 angebracht, die durchgehend oder als Sacklöcher ausgebildet sind. Das Volumen der Lochungen 11 beträgt 10 bis 40 % des Plattenvolumens der Matten 10. Der Lochungsdurchmesser liegt im Bereich von 5 bis 30 mm.

Die Matten werden aus recyceltem Gummi hergestellt, das durch Polyurethan gebunden wird. Man presst zunächst dickere Blöcke und spaltet in einem späteren Verfahrensschritt einzelne Platten mit gewünschter Dicke ab. Mit der Pressung des Blockes werden gleichzeitig die Lochungen 11 angebracht, indem Pressstempel durch die Bohrungen einer Werkzeug-Lochplatte hindurch in das noch nicht ausgehärtete Material des Blockes hineingepresst werden. Auf diese Weise sind die Lochungen 11 mit einer Gießhaut umgeben, was für die Qualität der Matte von Bedeutung ist. Die Herstellung erfolgt unter einem gewissen Pressdruck, um eine gewünschte Dichte der Platte im Hinblick auf ihre jeweilige Anwendung zu erzielen. Das jeweils genaue Maß der Dichte wird mit Rücksicht auf die erforderliche Tragfähigkeit und die gewünschte Nachgiebigkeit der Matte eingestellt. Je dichter die Matte, umso weniger nachgiebig ist sie. Andererseits müssen die statischen und dynamischen Belastungen von der Matte bewältigt werden, was wiederum eine gewisse Dichte der Stege 12 zwischen den Lochungen 11 erforderlich macht.

### Rezeptur des Mattenmaterials

| | Gewichtsanteile |
|---|---|
| Fasern | 20 - 90 % |
| Granulat 1-5 mm Körnung | 0 - 60 % |
| Polyurethane MDI Prepolymer | 3 - 15 % |
| Polyole | 3 - 15 %. |

### Beispiel

| | Gewichtsanteile |
|---|---|
| Fasern 1-5 mm lang | 24 % |
| Fasern 8-20 mm lang | 5 % |
| Granulat 1-5 mm Körnung | 55 % |
| Polyurethane MDI Prepolymer | 8 % |
| Polyole | 8 %. |

Es wurde eine gelochte ünbewehrte Matte einer Dichte von 480 kg/m³ mit einer Dicke von 23 mm und mit Lochungen von 15 mm Durchmesser hergestellt. Die Nachgiebigkeit der Gleisbettmatte wird durch den Bettungsmodul nach DIN 45673-7 gemessen. Bei dem Ausführungsbeispiel betrug der statische Bettungsmodul Cₛₜₐₜ ∼ 0,014 N/mm² bei σ = 0,025 N/mm². Der dynamische Bettungsmodul betrug ∼ 0,04 N/mm² bei σ = 0,03 N/mm² und 40 Hz. Die maximal zulässige Druckspannung bei dieser Matte betrug 0,15 N/mm².

Die speziell beschriebene Matte ist für die elastische Lagerung und Körperschallminderung von Bauwerken und Gleisfahrwegen geeignet. Es wird in dieser Umgebung ein Masse-Feder-System geschaffen, mit dem das relevante Einfügedämmmaß infolge der geringen Bettungsmodule der Matte erreicht wird. Im statischen Bereich liegt die Einsenkung der gelochten Matte bei einer Spannung σ von 0,025 N/mm² bei etwa 1,7 mm und erfüllt damit das Kriterium eines statischen Bettungsmoduls Cₛₜₐₜ von 0,014 N/mm³ bei 23 mm Materialstärke.

Es sei bemerkt, dass die elastische Lagerungsplatte 4 aus einer Polyurethanplatte oder einer Gummiplatte mit einer Shore-Härte A von 65 bestehen kann, um die erhebliche Flächenlast am Schienenfuß aufzunehmen. Bei einer solchen Platte stellt sich eine Einsenkung ein, die 10-fach kleiner ist, als sich bei der gleichen Last einstellen würde, wenn eine gleich bemessene Platte der Mattenausbildung 10 verwendet werden würde. Deshalb sind Lagerplatten 4 ungeeignet als Gleisbettmatten 10, es fehlt an der nötigen Nachgiebigkeit. Umgekehrt sind Platten nach Art der Gleisbettmatten 10 ungeeignet als Lagerplatten 4, weil ihre zulässige Druckspannung zu klein für die erheblichen Lasten unterhalb des Schienenfußes sind.

Die nicht erfindungsgemäßen Gleisbettmatten können aus Polyurethan hergestellt, werden, wenn durch geeignete Lochungen in passend dicken Matten dafür gesorgt wird, dass ein Federungsverhalten mit ausreichender Einsenkung im Schienenverkehrsbetrieb bzw. im Betrieb einer Bahn erzielt wird. Das Federungsverhalten wird durch den statischen und dynamischen Bettungsmodul bestimmt, der für den statischen Bettungsmodul im Bereich von 0,005 bis 0,08 N/mm² und für den dynamischen Bettungsmodul im Bereich von 0,02 bis 0,1 N/mm² liegen sollte.

Für den Schienenverkehr entwickelte Polyurethanplatten haben folgende mechanischen Eigenschaften:

| **Eigenschaften** | **Norm** | **Wert** | **Einheit** | **Anmerkungen** |
|---|---|---|---|---|
| Zugfestigkeit | ISO 1798 | > 0,5 | MPa | |
| Bruchdehnung | ISO 1798 | > 250 | % | |
| Stat. Druckmodul bei +23°C | DIN 45673-7 | 0,42 | MPa | 0,005-0.02MPa |
| | | 0,12 | MPa | 0,01-0.04MPa |
| Dyn. Druckmodul bei +23°C | DIN 45673-7 | 0,29-0,51 | MPa | 5-30 Hz bei 0,03 MPa Vorlast |
| Verlustfaktor (Tangens Delta) | DIN 45673-7 | 0,3 | - | 5-30 Hz bei 0,03 MPa Vorlast |
| Dauerschwellversuch mit 3 Mio. Belastungszyklen bei | DIN 45673-7 | < 11 | % | Belastungsbereich 0,01-0,03 MPa |
| 3 Hz, Belastungsbereiche 0,01-0.03 und 0.01-0,05 MPa: Differenz im stat. Druckmodul | | < 8 | % | Belastungsbereich 0,01-0.05 MPa |
| Dyn. Wasserabsorptionstest 24h bei 0,3 Hz Belastungsbereich 0,02-0,06 MPa: Differenz im stat. Druckmodul | DIN 45673-7 (zusätzlich) | < 11 | % | Nass |
| | | < 4 | % | Wieder trocken |
| Druckmodul bei -20°C | DIN 45673-7 | 0,13 | MPa | Stat.: 0,01-0,04 MPa |
| | | 0,56-1,06 | MPa | Dyn.: 5-30 Hz 0,03 MPa Vorlast |
| Druckmodul bei +50°C | DIN 45673-7 | 0,13 | MPa | Stat.: 0,01-0,04 MPa |
| | | 0,26-0,47 | MPa | Dyn.: 5-30 Hz 0,03 MPa Vorlast |
| Glasübergangstemperatur (DMTA) | ASTM D 4065 IEC 61006 | - 30 | °C | DTMA "dual cantilever"-Test bei 1 Hz, +2°C/min Größe Prüfmuster 10x15x60 mm |
| Reißfestigkeit | ASTM D 3574/F | > 10 | N/cm | |
| Druckverformungsrest nach 7 Tagen bei +23°C (50%) | ISO 1856 B | < 5 | % | |

Brauchbar sind auch Polyurethanplatten mit folgenden mechanischen Eigenschaften:

| **Eigenschaften** | **Norm** | **Wert** | **Einheit** | **Anmerkungen** |
|---|---|---|---|---|
| Zugfestigkeit | ISO 1798 | > 0,4 | MPa | |
| Bruchdehnung | ISO 1798 | > 200 | % | |
| Stat. Druckmodul bei +23°C | DIN 45673-7 | 0,06 | MPa | 0,005-0,02 MPa |
| | | 0,06 | MPa | 0,01-0,04 MPa |
| Dyn. Druckmodul bei +23°C | DIN 45673-7 | 0,21-0,29 | MPa | 5-30 Hz bei 0,02 MPa Vorlast |
| Verlustfaktor (Tangens Delta) | DIN 45673-7 | 0,4 | - | 5-30 Hz bei 0,02 MPa Vorlast |
| Glasübergangstemperatur (DMTA) | ASTM D 4065 IEC 61006 | - 30 | °C | DMTA "dual cantilever"-Test bei 1 Hz, +2°C/min Größe Prüfmuster 10x15x60 mm |
| Reißfestigkeit | ASTM D 3574/F | > 10 | N/cm | |
| Druckverformungsrest nach 7 Tagen bei +23°C (50%) | ISO 1856 B | < 5 | % | |

Solche Platten werden mit Lochungen hergestellt, wobei vorzugsweise die so hergestellte Matte mit einer Gießhaut versehen ist. Die Abmessungen der Polyurethanmatte liegen in dem Bereich der Abmessungen der Gleisbettmatten aus Gummi-Recyclingmaterial, jedoch mit einer Tendenz zu dünneren Stegwänden.

## Patentansprüche

1. Eisenbahnoberbau, umfassend: ein Gleistragsystem (5, 6, 9), auf diesem montierte Schienen (1) und eine federnde Gleisbettmatte (10) als fortlaufende Unterlage des Gleistragsystems, wobei die federnde Gleisbettmatte (10) aus mit Polyurethan gebundenem Gummimaterial besteht, **gekenntzeichnet durch die Kombination der Merkmale:**
a) die Gleisbettmatte (10) besteht aus einem Gummimaterial aus Recyclingmaterial,
b) die Gleisbettmatte (10) weist eine Mattendicke im Bereich von 10 bis 50 mm auf,
c) die Gleisbettmatte (10) weist quer zur Mattenebene und über die Mattenoberfläche verteilte Lochungen (11) auf,
d) der Durchmesser der Lochungen (11) liegt im Bereich von 5 bis 30 mm,
e) die Lochungen (11) ergeben einen Volumenanteil von 10 bis 40 % des Mattenvolumens und
f) das Material der Gleisbettmatte (10) weist eine Dichte im Bereich von 360 bis 700 kg/m³ auf.

2. Eisenbahnoberbau nach Anspruch 1,
**dadurch gekennzeichnet, dass** die Gleisbettmatte (10) aus einzelnen, aneinander gereihten Platten aufgebaut ist.

3. Eisenbahnoberbau nach Anspruch 2, **dadurch gekennzeichnet, dass** die Platten Längenmaße im Bereich von 1000 bis 2000 mm und Breitenmaße im Bereich von 500 bis 1000 mm aufweisen.

4. Eisenbahnoberbau nach Anspruch 2 oder 3, **dadurch gekennzeichnet, dass** zwei Lagen von Platten vorgesehen sind, deren Stöße sich nicht überschneiden.

5. Eisenbahnoberbau nach einem der Ansprüche 1 bis 4, **dadurch gekennzeichnet, dass** die Gleisbettmatte (10) sich in voller Länge und Breite des Gleisbettes erstreckt.

6. Eisenbahnoberbau nach Anspruch 1, **dadurch gekennzeichnet, dass** das Recyclingmaterial Gummifasern enthält, die eine Länge im Bereich von 1 bis 20 mm aufweisen und einen Gewichtsanteil im Bereich von wenigstens 20% bis zu 90% am Mattenmaterial ausmachen.

7. Eisenbahnoberbau nach Anspruch 1, **dadurch gekennzeichnet, dass** das Recyclingmaterial Gummigranulate enthält, die eine Körnung im Bereich von 1 bis 5 mm aufweisen und einen Gewichtsanteil im Bereich von 0% bis 60% am Material der Gleisbettmatte (10) ausmachen.

8. Eisenbahnoberbau nach Anspruch 6, **dadurch gekennzeichnet, dass** die Gummifasern in Längen von T₂ = 1 bis 5 mm und T₃ = 8 bis 20 mm vorliegen.

9. Eisenbahnoberbau nach Anspruch 1, **dadurch gekennzeichnet, dass** das Polyurethan einen Gewichtsanteil im Bereich von 3 bis 15 % aufweist.

## Claims

1. A railway superstructure comprising: a track support system (5, 6, 9), rails (1) mounted thereon and an elastic track bed mat (10) forming a continuous base of the track support system, wherein the elastic track bed mat (10) consists of polyurethane-bound rubber material,
**characterized by** the combination of the following characteristics:
a) the track bed mat (10) consists of rubber recycling material,
b) the track bed mat (10) has a mat thickness in the range between 10 and 50 mm,
c) the track bed mat (10) features holes (11) that extend transverse to the mat plane and are distributed over the mat surface,
d) the diameter of the holes (11) lies in the range between 5 and 30 mm,
e) the holes (11) amount to a volume fraction between 10 and 40% of the mat volume, and
f) the material of the track bed mat (10) has a density in the range between 360 and 700 kg/m³.

2. The railway superstructure according to claim 1,
**characterized in that** the track bed mat (10) is composed of individual consecutively arranged plates.

3. The railway superstructure according to claim 2, **characterized in that** the plates have longitudinal dimensions in the range between 1000 and 2000 mm and lateral dimensions in the range between 500 and 1000 mm.

4. The railway superstructure according to claim 2 or 3, **characterized in that** two layers of plates are provided, the joints of which do not overlap.

5. The railway superstructure according to one of claims 1-4, **characterized in that** the track bed mat (10) extends over the full length and width of the track bed.

6. The railway superstructure according to claim 1, **characterized in that** the recycling material contains rubber fibers that have a length in the range between 1 and 20 mm and amount to a weight proportion of the mat material in the range between at least 20% and up to 90%.

7. The railway superstructure according to claim 1, **characterized in that** the recycling material contains rubber granulates that have a grain size in the range between 1 and 5 mm and amount to a weight proportion of the material of the track bed mat (10) in the range between 0% and 60%.

8. The railway superstructure according to claim 6, **characterized in that** the rubber fibers used have lengths T₂ = 1 to 5 mm and T₃ = 8 to 20 mm.

9. The railway superstructure according to claim 1, **characterized in that** the polyurethane has a weight proportion in the range between 3 and 15%.

## Revendications

1. Superstructure ferroviaire, comprenant : un système porteur de voie (5, 6, 9), des rails (1) montés sur celui-ci et un tapis de ballast à ressort (10) servant de base continue au système porteur de voie, le tapis de ballast élastique (10) étant composé de matériau de caoutchouc lié au polyuréthane, **caractérisée par** la combinaison des caractéristiques suivantes :
a) le tapis de ballast (10) est composé d'un matériau de caoutchouc en matériau recyclé,
b) le tapis de ballast (10) présente une épaisseur de tapis de l'ordre de 10 à 50 mm,
c) le tapis de ballast (10) présente des perforations (11) réparties transversalement par rapport au plan du tapis et sur la surface du tapis,
d) le diamètre des perforations (11) est de l'ordre de 5 à 30 mm,
e) les perforations (11) représentent un pourcentage volumique de 10 à 40 % du volume du tapis et
f) le matériau du tapis de ballast (10) présente une densité de l'ordre de 360 à 700 kg/m³.

2. Superstructure ferroviaire selon la revendication 1, **caractérisée en ce que** le tapis de ballast (10) est composé de plaques individuelles alignées les unes par rapport aux autres.

3. Superstructure ferroviaire selon la revendication 2, **caractérisée en ce que** les plaques présentent des cotes en longueur de l'ordre de 1000 à 2000 mm et des cotes en largeur de l'ordre de 500 à 1000 mm.

4. Superstructure ferroviaire selon la revendication 2 ou 3, **caractérisée en ce qu'**il est prévu deux épaisseurs de plaques dont les jointures ne se chevauchent pas.

5. Superstructure ferroviaire selon une des revendications 1 à 4, **caractérisée en ce que** le tapis de ballast (10) s'étend sur toute la longueur et la largeur du ballast.

6. Superstructure ferroviaire selon la revendication 1, **caractérisée en ce que** le matériau de recyclage contient des fibres de caoutchouc qui ont une longueur de l'ordre de 1 à 20 mm et représentent un pourcentage en poids de l'ordre d'au moins 20 % à 30 % du matériau de tapis.

7. Superstructure ferroviaire selon la revendication 1, **caractérisée en ce que** le matériau de recyclage comprend des granulats de caoutchouc qui ont une granulation de l'ordre de 1 à 5 mm et représentent un pourcentage en poids de l'ordre de 0 % à 60 % du tapis de ballast (10).

8. Superstructure ferroviaire selon la revendication 6, **caractérisée en ce que** les fibres de caoutchouc sont présentes en des longueurs de T₂ = 1 à 5 mm et T₃ = 8 à 20 mm.

9. Superstructure ferroviaire selon la revendication 1, **caractérisée en ce que** le polyuréthane représente un pourcentage en poids de l'ordre de 3 à 15 %.
